# EUROPÄISCHE PATENTSCHRIFT

(11) **EP 0 586 410 B1**
(45) Veröffentlichungstag und Bekanntmachung des Hinweises auf die Patenterteilung: **30.10.1996**
(21) Anmeldenummer: 92909652.7
(22) Anmeldetag: 14.05.1992
(51) Int. Cl.: H01H 1/02

(54) **KONTAKTWERKSTOFF AUF SILBERBASIS ZUR VERWENDUNG IN SCHALTGERÄTEN DER ENERGIETECHNIK SOWIE VERFAHREN ZUR HERSTELLUNG VON KONTAKTSTÜCKEN AUS DIESEM WERKSTOFF**
SILVER-BASED CONTACT MATERIAL FOR USE IN POWER-ENGINEERING SWITCHGEAR, AND A METHOD OF MANUFACTURING CONTACTS MADE OF THIS MATERIAL
MATERIAU DE CONTACT A BASE D'ARGENT POUR L'UTILISATION DANS DES APPAREILS DE COMMUTATION EN TECHNOLOGIE DES COURANTS FORTS, AINSI QUE PROCEDE POUR LA FABRICATION DE PIECES DE CONTACT EN CE MATERIAU

(30) Priorität: 27.05.1991 DE 4117311
(43) Veröffentlichungstag der Anmeldung: 16.03.1994
(73) Patentinhaber: SIEMENS AKTIENGESELLSCHAFT, 80333 München (DE)
(72) Erfinder: HAUNER, Franz, D-8551 Röttenbach (DE); TIEFEL, Günter, D-8510 Fürth (DE)
(86) Internationale Anmeldenummer: DE9200388
(87) Internationale Veröffentlichungsnummer: WO9222080

(56) Entgegenhaltungen:
- EP-A- 0 369 282
- EP-A- 0 369 283
- US-A- 2 394 501
- WORLD PATENTS INDEX LATEST Section Ch, Week 8915, Derwent Publications Ltd., London, GB; Class L, AN 89-110088
- WORLD PATENTS INDEX LATEST Section Ch, Week 7838, Derwent Publications Ltd., London, GB; Class L, AN 78-67489
- CHEMICAL ABSTRACTS, vol. 59, no. 7, 30. September 1963, Columbus, Ohio, US; SOYU UCHIDA: 'Electrical contact of silver-ferrous oxide' Spalte 7069 ;

## Beschreibung

Die Erfindung bezieht sich auf einen Kontaktwerkstoff auf Silberbasis zur Verwendung in Schaltgeräten der Energietechnik, insbesondere für Kontaktstücke in Niederspannungsschaltern, wobei neben Silber als Wirkkomponenten wenigstens Eisenoxid als Hauptkomponente und wenigstens ein weiteres Metalloxid als Nebenkomponente vorhanden sind.

Für Kontaktstücke in Niederspannungsschaltgeräten der Energietechnik, z.B. in Leistungsschaltern sowie in Gleichstrom-, Motor- und Hilfsschützen, sind Kontaktwerkstoffe einerseits des Systems Silber-Metall (AgMe) und andererseits des Systems Silber-Metalloxid (AgMeO) bekannt. Vertreter des ersten Systems sind beispielsweise Silber-Nickel (AgNi) oder Silber-Eisen (AgFe); Vertreter des zweiten Systems sind inbesondere Silber-Cadmiumoxid (AgCdO) oder Silber-Zinnoxid (AgSnO2). Hinzu können weitere Metalloxide, wie insbesondere Wismutoxid (Bi₂O₃), Kupferoxid (CuO) und/oder Tantaloxid (Ta₂O₅), kommen.

Die praktische Verwendbarkeit eines Kontaktwerkstoffes auf Silber-Metall- bzw. Silber-Metalloxid-Basis wird durch das sogenannte elektrische Kontakteigenschaftsspektrum bestimmt. Maßgebliche Kenngrößen sind dabei die Lebensdauerschaltzahl einerseits, die durch den Abbrand des Schaltstückes bestimmt wird, und die sogenannte Übertemperatur, d.h. die Kontakterwärmung an der Kontaktbrücke, welche sich im wesentlichen aus dem elektrischen Widerstand des genannten Kontaktaufbaus ergibt, andererseits. Weiterhin wichtig sind eine hinreichend geringe Verschweißneigung der Kontaktstücke und eine Korrosionsbeständigkeit, da durch Langzeitkorrosion des Werkstoffes in Luftschaltgeräten sich die Schalteigenschaften mit der Zeit verändern können.

Aus der DE-A-1 608 211 ist bereits ein elektrisches Kontaktmaterial des Systems Silber-Metalloxid bekannt, das neben Cadmium- bzw. Zinnoxid auch Eisenoxid enthalten kann. Weiterhin wird mit der DE-C-38 16 895 die Verwendung eines Silber-Eisen-Werkstoffs mit 3 bis 30 Gew.-% Eisen und einen oder mehreren der Zusätze Mangan, Kupfer, Zink, Antimon, Wismutoxid, Molybdänoxid, Wolframoxid, Chromnitrid in Mengen von insgesamt 0,05 bis 5 Gew.-%, Rest Silber, für elektrische Kontakte vorgeschlagen. Daneben ist aus der DE-A-39 11 904 ein pulvermetallurgisches Verfahren zum Herstellen eines Halbzeugs für elektrische Kontakte aus einem Verbundwerkstoff auf Silberbasis mit Eisen bekannt, bei dem 5 bis 50 Gew.-% Eisen als erstem Nebenbestandteil und 0 bis 5 Gew.-% eines zweiten Nebenbestandteils aus einer oder mehreren Substanzen aus der Gruppe, welche die Metalle Titan, Zirkon, Niob, Tantal, Molybdän, Mangan, Kupfer und Zink sowie ihre Oxide und ihre Karbide enthält, verwendet werden. Das Eisen in elementarer Form wird dabei insbesondere durch chemisches Fällen erhalten. Schließlich ist aus der JP-A-1/055345 ein Werkstoff der eingangs genannten Art bekannt, der aus einer Silbermatrix in 0,5 bis 20 Gewichtsprozent verteilten Eisenoxidpartikeln besteht, bei dem ein Teil des Eisenoxids durch wenigstens eines der Oxide von Nickel, Kobalt, Chrom, Molybdän, Wolfram, Cadmium, Zink, Antimon, Zinn, Wismut, Indium, Blei, Mangan, Beryllium, Calcium, Magnesium oder Kupfer ersetzt ist. Die daraus hergestellten Kontaktstücke sollen sich zur Anwendung bei Schaltern durch gute mechanische Eigenschaften und hohe Lichtbogenbeständigkeit auszeichnen.

Bei den Werkstoffen des Standes der Technik werden meist nicht alle Anforderungen des Schalteigenschaftsspektrums gleichzeitig erfüllt. Letztendlich wird angestrebt, für den jeweiligen Anwendungsfall ein daran angepaßtes Optimum der jeweils wichtigsten Kenngrößen zu erreichen.

Ausgehend von obigen Anforderungen ist es Aufgabe der Erfindung, weitere Kontaktwerkstoffe auf Silber-Eisenoxid-Basis aufzufinden. Diese Werkstoffe sollen sich durch geringe Kontakterwärmung mit stabilem Erwärmungsverhalten, geringer Neigung zum Verschweißen und eine hoher Lebensdauer in bezug auf die Schaltstromstärken auszeichnen. Weiterhin soll eine gute Korrosionsbeständigkeit gegeben sein.

Die Aufgabe ist erfindungsgemäß durch die Kombination von Eisenoxid und Rheniumoxid als Wirkkomponente gelöst, wobei das Eisenoxid als Hauptkomponente in Massenanteilen zwischen 1 und 50 % und die Nebenkomponenten in Massenanteilen zwischen 0,01 und 5 % vorliegen. Alternativ wird die Aufgabe erfindungsgemäß durch die Kombination von Eisenoxid mit Wismutzirkonat, durch die Kombination von Eisenoxid mit Boroxid oder aber durch die Kombination von Eisenoxid mit Zirkonoxid gelöst, wobei das Eisenoxid als Hauptkomponente ebenfalls in Massenanteile zwischen 1 und 50 % und die alternativen Nebenkomponenten in Massenanteile zwischen 0,01 und 5 % vorliegen. Das Eisenoxid kann dabei die Konstitution Fe₂O₃ oder Fe₃O₄, gegebenenfalls aber auch eine Mischform haben.

Die Verwendung von Wismutzirkonat einerseits und Zirkonoxid andererseits ist aus der EP-A-0 369 282 bzw. EP-A-0 369 283 für Sinterkontaktwerkstoffe der Konstitution AgSnO₂Bi₂O₃CuO bekannt. Diese Werkstoffe sind aber nicht vergleichbar mit Kontaktwerkstoffen auf der Basis von AgFe₂O₃/Fe₃O₄.

Im Rahmen vorliegender Erfindung wurde dagegen erkannt, daß speziell Eisenoxid als Hauptwirkkomponente in Verbindung mit einem der angegebenen Metalloxide als Nebenkomponente das Eigenschaftsspektrum als Kontaktwerkstoff verbessert. Vorzugsweise liegt das Eisenoxid in Massenanteilen von weniger als 40 %, insbesondere weniger als 30 %, vor. Von den weiteren genannten Oxiden können das Rheniumoxid, Wismutzirkonat, Boroxid oder auch Zirkonoxid entweder einzeln oder in Kombination mit unterschiedlicher Gewichtung vorliegen.

Besonders vorteilhaft ist ein Kontaktwerkstoff der eingangs genannten Art, bei dem das Eisenoxid in Massenanteilen von 2 bis 20 % vorliegt, mit einem Zusatz von 0,5 bis 2 m% Rheniumoxid, Rest Silber. Ebenfalls vorteilhaft ist bei einem Kontaktwerkstoff der eingangs genannten Art, bei dem das Eisenoxid in Massenanteilen 2 bis 20 % vorliegt, ein Zusatz von 0,05 bis 3 m% Wismutzirkonat oder ein Zusatz von 0,05 bis 0,5 m% Boroxid oder ein Zusatz von 0,05 bis 2 m% Zirkonoxid mit Silber als jeweiligem Rest. Das Boroxid ist vorzugsweise Borsäure.

Weitere Einzelheiten und Vorteile der Erfindung ergeben sich aus der nachfolgenden Beschreibung von Ausführungsbeispielen. Dabei wird einerseits auf unterschiedliche Verfahren zur Herstellung des beanspruchten Werkstoffes und andererseits auf die beigefügte Tabelle mit Einzelbeispielen für konkrete Werkstoffzusammensetzungen gemäß der Erfindung eingegangen.

In der Tabelle sind Meßwerte für die Übertemperatur der beanspruchten Werkstoffe, die jeweils an der Kontaktbrücke des Schaltgerätes gemessen wurde, angegeben. In der ersten Spalte der Temperaturmeßwerte ist die maximale Übertemperatur und in der zweiten Spalte der Temperaturmeßwerte ist die mittlere Brückentemperatur enthalten, die sich jeweils als Temperaturdifferenz zur Raumtemperatur ergeben. Die Temperaturmeßwerte wurden in Schaltreihenversuchen in einem 15 kW-Schütz bis zu einer Schaltzahl von nₛ = 50.000 Schaltungen ermittelt.

Die Tabelle umfaßt drei Ausführungsbeispiele mit aussagekräftigen Zusammensetzungen des beanspruchten Kontaktwerkstoffes. Dabei kann die Herstellung des eigentlichen Werkstoffes und die Fertigung der diesbezüglichen Kontaktstücke nach teilweise unterschiedlichen Methoden erfolgen. Der Meßwert der erfindungsgemäßen Werkstoffe wird mit AgFe₂O₃ 6,4 verglichen. Außerdem ist in der Tabelle ein AgFe9-Kontaktwerkstoff angeführt. Auf die Ergebnisse wird weiter unten im einzelnen eingegangen.

### Erstes Herstellungsverfahren:

Zur Herstellung eines Kontaktwerkstoffes AgFe₂O₃ 5,7 ReO₂ 1,1 werden entsprechende Anteile von Silberpulver, Eisenoxidpulver und Rheniumoxidpulver gemischt. Dazu werden handelsübliche Oxidpulver von Eisen oder Rhenium verwendet.

Durch Naßmischen der Oxidpulver wird eine Pulvermischung zubereitet. Aus der Pulvermischung werden zunächst über die sogenannte Strangpreßtechnik Bänder oder Drähte des Werkstoffes als Halbzeug für die Kontaktstücke hergestellt. Die Verfahrensbedingungen hinsichtlich Temperatur einerseits und Druck andererseits werden dabei so gewählt, daß einer unerwünschten Verdampfung von Rhenium Rechnung getragen wird. Für eine sichere Verbindungstechnik ist es vorteilhaft, nach dem Zweischichten-Strangpreßverfahren Bänder mit einer lötfähigen Silberschicht herzustellen. Von dem so erzeugten Halbzeug lassen sich dann Kontaktstücke mit Richtgefüge abtrennen.

Bei einem gleichen verfahrensmäßigen Vorgehen können die Anteile von Silber, Eisenoxid und Rheniumoxid variiert werden. Weiterhin untersucht wurde ein Werkstoff der Zusammensetzung AgFe₂O₃5,7 ReO₂2,2.

### Zweites Herstellungsverfahren:

In einem anderen Verfahren werden die Kontaktstücke durch Formteiltechnik hergestellt. Dies ist insbesondere vorteilhaft, wenn das weitere Oxid als Nebenwirkkomponente nicht Rheniumoxid, sondern beispielsweise Zirkonoxid ist. Hierzu werden wiederum entsprechende Anteile von Silberpulver, Eisenoxidpulver und das Zirkonoxidpulver miteinander gemischt. Im einzelnen wurde ein Werkstoff der Zusammensetzung AgFe₂O₃5,4ZrO₂1,0 untersucht.

Es kann weiterhin vorteihaft sein, neben Silberpulver und Eisenoxidpulver als weiteren Zusatz ein Pulver aus einer Mischung von zwei oder mehreren Komponenten aus Rheniumoxid, Wismutzirkonat, Boroxid und Zirkonoxid zu verwenden. Bei geeigneter Abstimmung der Anteile einer solchen Mischung können jeweils die Vorteile der einzelnen Zusatzoxide miteinander kombiniert werden.

Nach Naßmischen über einen geeigneten Zeitraum werden aus der Pulvermischung Formteile bei einem Druck von ca. 200 MPa zu Kontaktstücken gepreßt. Für eine sichere Verbindungstechnik des Kontaktstückes mit dem Kontaktstückträger durch Hartlöten ist es wiederum vorteilhaft, bei diesem Preßvorgang eine zweite Schicht aus Reinsilber gemeinsam mit der eigentlichen Kontaktschicht zu einem Zweischichten-Kontaktstück zu verpressen.

Anschließend erfolgt eine Sinterung der Formteile bei einer Temperatur von ca. 850 °C etwa eine Stunde. Zur Erzielung einer möglichst geringen Porosität der fertigen Kontaktstücke werden anschließend die Sinterkörper bei einem Druck von ca. 1000 MPa nachgepresst und nochmals bei ca. 800 °C etwa eine Stunde gesintert. Das Kalibrieren der so herstellten Kontaktstücke erfolgt wiederum bei einem Druck von ca. 1000 MPa.

Es ist auch möglich, zur Herstellung geeigneter Silber-Metalloxid-Pulvermischungen ein Langzeitmischen der Silber- und Einzeloxidpulver nach Art des sogenannte mechanischen Legierens anzuwenden. Dadurch werden die Gefügeeigenschaften des fertigen Werkstoffes vorteilhaft beeinflußt. Die Fertigung der Kontaktstücke kann jeweils wiederum alternativ durch Strangpreßtechnik oder Formteiltechnik erfolgen. Speziell bei Verwendung von Rheniumoxid als zusätzlicher Wirkkomponente muß wiederum einer möglichen Verdampfung von Rhenium Rechnung getragen werden. Diese Gefahr besteht bei Zirkonoxid nicht.

Die Tabelle zeigt, daß bei den beiden ersten Beispielen des erfindungsgemäßen Werkstoffes jeweils eine mittlere Brückentemperatur vorliegt, die über dem Wert von AgFe9 und auch AgFe₂O₃6,4 liegt. Demgegenüber liegt der entsprechende Wert beim dritten Beispiel unter den Vergleichsbeispielen. Festzuhalten ist, daß AgFe- und AgFe₂O₃-Werkstoffe in diesem Zusammenhang ein ähnliches Temperaturverhalten zeigen. Insgesamt liegen alle Werte für die mittlere Brückentemperatur in einem Bereich von 70 ± 5 K.

Abgesehen von der mittleren Brückentemperatur zeigt sich aber nun, daß die maximale Übertemperatur bei allen erfindungsgemäßen Werkstoffen signifikant unter den Vergleichsbeispielen liegt. Insbesondere die statistisch auftretenden Maximawerte der Übertemperatur, die zu Schaden im Schaltgerät führen können, konnten aber bisher kaum beherrscht werden.

Aus den Meßwerten läßt sich also die Erkenntnis ableiten, daß ein Zusatz von entweder Rheniumoxid oder insbesondere von Zirkonoxid das Temperaturverhalten eines AgFe₂O₃-Werkstoffes entscheidend stabilisiert. Letzteres drückt sich in der deutlich niedrigeren maximalen Übertemperatur aus.

Gemäß Tabelle wurden im einzelnen AgFe₂O₃ReO₂- und AgFe₂O₃ZrO₂-Werkstoffe untersucht. Der gleiche positive Einfluß wie von Rheniumoxid oder Zirkonoxid kann auch von anderen geeigneten Oxidzusätzen erwartet werden. Beispielsweise können als geeignete Nebenkomponenten zum Eisenoxid auch Wismutzirkonat (2Bi₂O₃ × 3ZrO₂) oder Borsäure (H₃BO₄) verwendet werden. Auch Mischungen der einzelnen Komponenten sind möglich.

Bei den erfindungsgemäßen Werkstoffen kann das Eisenoxid anstatt der chemischen Konstitution Fe₂O₃ auch in der Konstitution Fe₃O₄ oder in einer Mischform vorliegen. Im einzelnen zeigt sich, daß das Eisenoxid insbesondere in Massenanteilen von 2 bis 20 %, der Zusatz von Rheniumoxid zwischen 0,5 und 3 m%, der Zusatz von Wismutzirkonat zwischen 0,05 und 3 m%, der Zusatz von Borsäure zwischen 0,05 und 0,5 m% und der Zusatz von Zirkonoxid zwischen 0,05 und 2 m% liegen sollte.

**Tabelle**

| Werkstoff | T_{Ü(max)} in K | mittl. Brückentemp. in K |
|---|---|---|
| AgFe₂O₃ 6,4 | 162 | 71 |
| AgFe₂O₃5,7ReO₂1,1 | 109 | 75 |
| AgFe₂O₃5,7ReO₂2,2 | 120 | 73 |
| AgFe₂O₃5,4ZrO₂1,0 | 89 | 66 |
| AgFe9 | 145 | 67 |

## Patentansprüche

1. Kontaktwerkstoff auf Silberbasis zur Verwendung in Schaltgeräten der Energietechnik, insbesondere für Kontaktstücke in Niederspannungsschaltern, wobei neben Silber als Wirkkomponenten wenigstens Eisenoxid (Fe₂O₃/Fe₃O₄) als Hauptkomponente und wenigstens ein weiteres Metalloxid als Nebenkomponente vorhanden sind, **gekennzeichnet** durch die Kombination der Wirkkomponenten Eisenoxid (Fe₂O₃/Fe₃O₄) und Rheniumoxid (ReO₂), wobei das Eisenoxid (Fe₂O₃/Fe₃O₄) in Massenanteilen zwischen 1 und 50 % und das Rheniumoxid in Massenanteilen zwischen 0,01 und 5 % vorliegen.

2. Kontaktwerkstoff auf Silberbasis zur Verwendung in Schaltgeräten der Energietechnik, insbesondere für Kontaktstücke in Niederspannungsschaltern, wobei neben Silber als Wirkkomponenten wenigstens Eisenoxid (Fe₂O₃/Fe₃O₄) als Hauptkomponente und wenigstens ein weiteres Metalloxid als Nebenkomponente vorhanden sind , **gekennzeichnet** durch die Kombination der Wirkkomponenten Eisenoxid (Fe₂O₃/Fe₃O₄) und Wismutzirkonat (2Bi₂O₃x3ZrO₂), wobei das Eisenoxid (Fe₂O₃/Fe₃O₄) in Massenanteilen zwischen 1 und 50 % und Wismutzirkonat (2Bi₂O₃x3ZrO₂) in Massenanteilen zwischen 0,01 und 5 % vorliegen.

3. Kontaktwerkstoff auf Silberbasis zur Verwendung in Schaltgeräten der Energietechnik, insbesondere für Kontaktstücke in Niederspannungsschaltern, wobei neben Silber als Wirkkomponenten wenigstens Eisenoxid (Fe₂O₃/Fe₃O₄) als Hauptkomponente und wenigstens ein weiteres Metalloxid als Nebenkomponente vorhanden sind , **gekennzeichnet** durch die Kombination der Wirkkomponenten Eisenoxid (Fe₂O₃/Fe₃O₄) und Boroxid (H₂BO₄), wobei das Eisenoxid (Fe₂O₃/Fe₃O₄) zwischen 1 und 50 % und das Boroxid (H₂BO₄) zwischen 0,01 und 5 % vorliegen.

4. Kontaktwerkstoff auf Silberbasis zur Verwendung in Schaltgeräten der Energietechnik, insbesondere für Kontaktstücke in Niederspannungsschaltern, wobei neben Silber als Wirkkomponenten wenigstens Eisenoxid (Fe₂O₃/Fe₃O₄) als Hauptkomponente und wenigstens ein weiteres Metalloxid als Nebenkomponente vorhanden sind , **gekennzeichnet** durch die Kombination der Wirkkomponenten Eisenoxid (Fe₂O₃/Fe₃O₄) und Zirkonoxid (ZrO₂), wobei das Eisenoxid (Fe₂O₃/Fe₃O₄) in Massenanteilen zwischen 1 und 50 % und das Zirkonoxid (ZrO₂) in Massenanteilen zwischen 0,01 und 5 % vorliegen.

5. Kontaktwerkstoff nach Anspruch 1 bis Anspruch 5, **dadurch gekennzeichnet**, daß das Eisenoxid (Fe₂O₃/Fe₃0₄) in Massenanteilen von weniger als 40 % vorliegt.

6. Kontaktwerkstoff nach Anspruch 5, **dadurch gekennzeichnet**, daß das Eisenoxid (Fe₂O₃/Fe₃O₄) in Massenanteilen von weniger als 30 % vorliegt.

7. Kontaktwerkstoff nach Anspruch 1 bis 4, **gekennzeichnet** durch Eisenoxid (Fe₂O₃/Fe₃O₄) in Massenanteilen von 2 bis 20 % mit einem Zusatz von 0,5 bis 3 m% Rheniumoxid (ReO₂), Rest Silber.

8. Kontaktwerkstoff nach Anspruch 2, **gekennzeichnet** durch Eisenoxid (Fe₂O₃/Fe₃O₄) in Massenanteilen von 2 bis 20 % mit einem Zusatz von 0,05 bis 3 m% Wismutzirkonat (2Bi₂O₃x3ZrO₂), Rest Silber.

9. Kontaktwerkstoff nach Anspruch 3, **gekennzeichnet** durch Eisenoxid (Fe₂O₃/Fe₃O₄) in Massenanteilen von 2 bis 20 % mit einem Zusatz von 0,05 bis 0,5 m% Boroxid (H₂BO₄), Rest Silber.

10. Kontaktwerkstoff nach Anspruch 9, **dadurch gekennzeichnet**, daß das Boroxid (H₂BO₄) Borsäure ist.

11. Kontaktwerkstoff nach Anspruch 4, **gekennzeichnet** durch Eisenoxid (Fe₂O₃/Fe₃O₄) in Massenanteilen von 2 bis 20 % mit einem Zusatz von 0,05 bis 2 m% Zirkonoxid (ZrO₂), Rest Silber.

## Claims

1. Silver-based contact material for use in power engineering switchgear, in particular for contacts in low-voltage switches, wherein, in addition to silver, there are present as active components at least iron oxide (Fe₂O₃/Fe₃O₄) as main component and at least one further metal oxide as secondary component, **characterised by** the combination of iron oxide (Fe₂O₃/Fe₃O₄) and rhenium oxide (ReO₂) as active components, wherein the iron oxide (Fe₂O₃/Fe₃O₄) is present in proportions of between 1 and 50% by weight and the rhenium oxide is present in proportions of between 0.01 and 5% by weight.

2. Silver-based contact material for use in power engineering switchgear, in particular for contacts in low-voltage switches, wherein, in addition to silver, there are present as active components at least iron oxide (Fe₂O₃/Fe₃O₄) as main component and at least one further metal oxide as secondary component, **characterised by** the combination of iron oxide (Fe₂O₃/Fe₃O₄) and bismuth zirconate (2Bi₂O₃x3ZrO₂) as active components, wherein the iron oxide (Fe₂O₃/Fe₃O₄) is also present in proportions of between 1 and 50% by weight and the bismuth zirconate (2Bi₂O₃x3ZrO₂) is present in proportions of between 0.01 and 5% by weight.

3. Silver-based contact material for use in power engineering switchgear, in particular for contacts in low-voltage switches, wherein, in addition to silver, there are present as active components at least iron oxide (Fe₂O₃/Fe₃O₄) as main component and at least one further metal oxide as secondary component, **characterised by** the combination of iron oxide (Fe₂O₃/Fe₃O₄) and boron oxide (H₂BO₄) as active components, wherein the iron oxide (Fe₂O₃/Fe₃O₄) is present at between 1 and 50% and the boron oxide (H₂BO₄) is present at between 0.01 and 5%.

4. Silver-based contact material for use in power engineering switchgear, in particular for contacts in low-voltage switches, wherein, in addition to silver, there are present as active components at least iron oxide (Fe₂O₃/Fe₃O₄) as main component and at least one further metal oxide as secondary component, **characterised by** the combination of iron oxide (Fe₂O₃/Fe₃O₄) and zirconium oxide (ZrO₂) as active components, wherein the iron oxide (Fe₂O₃/Fe₃O₄) is present in proportions of between 1 and 50% by weight and the zirconium oxide (ZrO₂) is present in proportions of between 0.01 and 5% by weight.

5. Contact material according to claims 1 to 5, **characterised in that** the iron oxide (Fe₂O₃/Fe₃O₄) is present in proportions of less than 40% by weight.

6. Contact material according to claim 5, **characterised in that** the iron oxide (Fe₂O₃/Fe₃O₄) is present in proportions of less than 30% by weight.

7. Contact material according to claims 1 to 4, **characterised by** iron oxide (Fe₂O₃/Fe₃0₄) in proportions of 2 to 20% by weight, with an addition of 0.5 to 3% rhenium oxide (ReO₂), balance silver.

8. Contact material according to claim 2, **characterised by** iron oxide (Fe₂O₃/Fe₃O₄) in proportions of 2 to 20% by weight, with an addition of 0.05 to 3% bismuth zirconate (2Bi₂O₃x3ZrO₂), balance silver.

9. Contact material according to claim 3, **characterised by** iron oxide (Fe₂O₃/Fe₃O₄) in proportions of 2 to 20% by weight, with an addition of 0.05 to 0.5% boron oxide (H₂BO₄), balance silver.

10. Contact material according to claim 9, **characterised in that** the boron oxide (H₂BO₄) is boric acid.

11. Contact material according to claim 4, **characterised by** iron oxide (Fe₂O₃/Fe₃O₄) in proportions of 2 to 20% by weight, with an addition of 0.05 to 2% zirconium oxide (ZrO₂), balance silver.

## Revendications

1. Matériau de contact à base d'argent pour l'utilisation dans des appareils de commutation dans la technologie des courants forts, en particulier pour des pièces de contact dans des commutateurs basse tension, dans lequel, en plus de l'argent comme constituant actif, sont présents au moins de l'oxyde de fer (Fe₂O₃/Fe₃O₄) comme constituant principal, et au moins un autre oxyde métallique comme constituant secondaire, caractérisé par l'association des constituants actifs oxyde de fer (Fe₂O₃/Fe₃O₄) et oxyde de rhénium (ReO₂), l'oxyde de fer (Fe₂O₃/Fe₃O₄) étant présent dans des proportions pondérales comprises entre 1 et 50 %, et l'oxyde de rhénium dans des proportions pondérales comprises entre 0,01 et 5 %.

2. Matériau de contact à base d'argent pour l'utilisation dans des appareils de commutation dans la technologie des courants forts, en particulier pour des ponts de contact dans des commutateurs basse tension, dans lequel, en plus de l'argent, sont présents comme constituants actifs au moins de l'oxyde de fer (Fe₂O₃/Fe₃O₄) comme constituant principal, et au moins un autre oxyde métallique comme constituant secondaire, caractérisé par l'association des constituants actifs oxyde de fer (Fe₂O₃/Fe₃O₄) et zirconate de bismuth (2Bi₂O₃x3ZrO₂), l'oxyde de fer (Fe₂O₃/Fe₃O₄) étant présent dans des proportions pondérales comprises entre 1 et 50 %, et le zirconate de bismuth (2Bi₂O₃x3ZrO₂) dans des proportions pondérales comprises entre 0,01 et 5 %.

3. Matériau de contact à base d'argent pour l'utilisation dans des appareils de commutation dans la technologie des courants forts, en particulier pour des ponts de contact dans des commutateurs basse tension, dans lequel, en plus de l'argent, sont présents comme constituants actifs au moins de l'oxyde de fer (Fe₂O₃/Fe₃O₄) comme constituant principal, et au moins un autre oxyde métallique comme constituant secondaire, caractérisé par l'association des constituants actifs oxyde de fer (Fe₂O₃/Fe₃O₄) et oxyde de bore (H₂BO₄) , l'oxyde de fer (Fe₂O₃/Fe₃O₄) étant présent dans une proportion comprise entre 1 et 50 %, et l'oxyde de bore (H₂BO₄) dans une proportion comprise entre 0,01 et 5 %.

4. Matériau de contact à base d'argent pour l'utilisation dans des mécanismes de commutation dans la technologie des courants forts, en particulier pour des pièces de contact dans des commutateurs basse tension, dans lequel sont présents comme constituants actifs, en plus de l'argent, au moins un oxyde de fer (Fe₂O₃/Fe₃O₄) comme constituant principal, et au moins un autre oxyde métallique comme constituant secondaire, caractérisé par l'association de l'oxyde de fer (Fe₂O₃/Fe₃O₄) et de l'oxyde de zirconium (ZrO₂), comme constituants actifs, l'oxyde de fer (Fe₂O₃/Fe₃O₄) étant présent dans des proportions pondérales comprises entre 1 et 50 %, et l'oxyde de zirconium (ZrO₂) dans des proportions pondérales comprises entre 0,01 et 5 %.

5. Matériau de contact selon les revendications 1 à 5, caractérisé en ce que l'oxyde de fer (Fe₂O₃/Fe₃O₄) est présent dans des proportions pondérales inférieures à 40 %.

6. Matériau de contact selon la revendication 5, caractérisé en ce que l'oxyde de fer (Fe₂O₃/Fe₃O₄) est présent dans des proportions pondérales inférieures à 30 %.

7. Matériau de contact selon les revendications 1 à 4, caractérisé par de l'oxyde de fer (Fe₂O₃/Fe₃O₄) dans des proportions pondérales de 2 à 20 %, avec une addition de 0,5 à 3 m% d'oxyde de rhénium (ReO₂), le reste étant de l'argent.

8. Matériau de contact selon la revendication 2, caractérisé par de l'oxyde de fer (Fe₂O₃/Fe₃O₄) dans des proportions pondérales de 2 à 20 %, avec une addition de 0,05 à 3 m% de zirconate de bismuth (2Bi₂O₃x3ZrO₂), le reste étant de l'argent.

9. Matériau de contact selon la revendication 3, caractérisé par de l'oxyde de fer (Fe₂O₃/Fe₃O₄) dans des proportions pondérales de 2 à 20 % avec une addition de 0,05 à 0,5 m% d'oxyde de bore (H₂BO₄), le reste étant de l'argent.

10. Matériau de contact selon la revendication 9, caractérisé en ce que l'oxyde de bore (H₂BO₄) est l'acide borique.

11. Matériau de contact selon la revendication 4, caractérisé par de l'oxyde de fer (Fe₂O₃/Fe₃O₄) dans des proportions pondérales de 2 à 20 %, avec une addition de 0,05 à 2 m% d'oxyde de zirconium (ZrO₂), le reste étant de l'argent.
